# EUROPÄISCHE PATENTSCHRIFT

(11) **EP 3 927 879 B1**
(45) Veröffentlichungstag und Bekanntmachung des Hinweises auf die Patenterteilung: **10.05.2023**
(21) Anmeldenummer: 20705968.4
(22) Anmeldetag: 18.02.2020
(51) Int. Cl.: D06P 3/24, D06P 1/649, D06P 3/82

(54) **VERFAHREN ZUR HERSTELLUNG FARBIGER FASERMATERIALIEN UND DEREN VERWENDUNG**
METHOD FOR PRODUCING COLOURED FIBROUS MATERIALS AND THE USE THEREOF
PROCÉDÉ DE PRODUCTION DE MATÉRIAUX FIBREUX COLORÉS ET LEUR UTILISATION

(30) Priorität: 19.02.2019 DE 102019104203
(43) Veröffentlichungstag der Anmeldung: 29.12.2021
(73) Patentinhaber: Gebrüder Otto Baumwollfeinzwirnerei GmbH & Co. KG, 89165 Dietenheim (DE)
(72) Erfinder: MERKEL, Andreas, 89165 Dietenheim (DE); GÄHR, Frank, 73730 Esslingen (DE)
(74) Vertreter: Meissner Bolte Partnerschaft mbB
(86) Internationale Anmeldenummer: PCT/EP2020/054255
(87) Internationale Veröffentlichungsnummer: WO 2020/169614

(56) Entgegenhaltungen:
- EP-A1- 0 357 548
- EP-B1- 0 357 548
- DE-A1-102015 114 501
- JP-A- 2010 047 850
- JP-A- 2010 047 850

## Beschreibung

Die Erfindung betrifft ein Verfahren zur Herstellung farbiger Fasermaterialien auf der Basis von mit Küpenfarbstoffen nachträglich eingefärbten m-Aramid-Fasern oder m-Aramid-Fasern enthaltenden Fasermischungen sowie die Verwendung der farbigen Fasermaterialien zur Herstellung von Bekleidungsstücken.

Aramidfasern gehören im Bereich der persönlichen Schutzbekleidung vor allem aufgrund ihrer inhärent selbstverlöschenden Eigenschaften zu den mengenmäßig am häufigsten verwendeten Faserarten. Bekannte m-Aramide sind zum Beispiel Nomex^{®} der Fa. DuPont de Nemours, Teijinconex^{®} der Fa. Teijin oder Yantai Newstar^{®} der Fa. Yantai. Ein großes Problem stellt die Anfärbung von Textilien aus m-Aramidfasern sowie diese enthaltenden Fasermischungen dar. Grundsätzlich lassen sich m-Aramidfasern mit ausgewählten kationischen Farbstoffen unter Hochtemperatur-Bedingungen im Auszieh- oder Kontinueverfahren färben (siehe z.B. Fiebig D., Küster B., Herlinger H.: "Eine Möglichkeit zur kontinuierlichen Färbung von Poly-m-phenylenisophthalamid", textilpraxis intern. 49 (1994), 260-262, 265, 266 oder die DE 10 2009 039 606 B3). Voraussetzung ist, dass dem Färbebad relativ hohe Mengen an Carriern (Färbebeschleunigern) zugesetzt werden müssen. Dies ist vor allem der Tatsache geschuldet, dass die Glasumwandlungstemperaturen (T_{g}) von m-Aramiden sehr hoch liegen. Für Poly-m-phenylenisophthalamid als typisches *m*-Aramid liegt der T_{g} bei ca. 270°C. Die Glasumwandlungstemperatur ist bei Polymeren die Temperatur, ab der die Makromoleküle in den amorphen Bereichen eine gewisse Beweglichkeit bekommen. Färbetechnisch ist der T_{g} dahingehend relevant, dass Farbstoffmoleküle aufgrund der eintretenden Kettenbeweglichkeit oberhalb des T_{g} die Möglichkeit bekommen, ins Faserinnere zu diffundieren. Die Wirkung eines Carriers besteht darin, diese Kettenbeweglichkeit zu fördern, so dass Färbungen, je nach Carrierkonzentration, bei deutlich tieferer Temperatur ermöglicht werden. Nach Roberts und Solanki (J. Soc. Dyers Col. 95 (1979), 226 und ibid. 427) führt die Wirkung eines Carriers zu einer Plastifizierung des Polymers bei gleichzeitiger Herabsenkung des T_{g}. Ein ähnlicher Effekt tritt ein, wenn den Färbebädern Lösemittel zugesetzt werden, die beim Erspinnen der m-Aramide relevant sind, also zum Beispiel Dimethylacetamid (siehe z.B. Moore R. F., Weigmann H.-J.: "Dyeability of Nomex Aramid Yarn", Textile Res. J. 56 (1986), 254-260), 1,3-Dimethylimidazolidinon oder ausgewählte ionische Flüssigkeiten. Für die praktische Anwendung in der Färberei verbieten sich jedoch solcherlei Zumischungen.

### Carrierfärbungen

Üblicherweise wird eine Stückfärbung von *m*-Aramiden bei etwa 120°C, also unter HT(Hochtemperatur)-Bedingungen, im schwach sauren Milieu unter Zusatz erheblicher Mengen (30-90 g/l) an Carrier durchgeführt. Ohne Zusatz eines Carriers in der Färbeflotte resultieren bei den nach dem Stand der Technik heutzutage in der Produktion durchgeführten kationischen Färbungen farbschwache, nur oberflächlich angefärbte Textilmuster. Bei den verwendeten Carriern handelt es sich in der Regel um Aromaten. Häufig eingesetzt werden z.B. Benzylalkohol, Phenoxypropanol oder Phenoxyethanol. Weitere Verbindungen, die die Wirkung eines Carriers entfalten können, sind N-Cyclohexylpyrrolidon, Acetophenon, 1,2,4-Trichlorbenzol, 1-Methylnaphthalin, o-Dichlorbenzol oder n-Butylbenzoat (Roberts G. und Solanki R. in J. Soc. Dye. Col. 95 (1979), 226 und ibid. 427). Aufgrund ihrer im Allgemeinen geringen Wasserlöslichkeit ist die Anwesenheit von Emulgierhilfsmittel erforderlich, damit diese in den wässrigen Farbstoffflotten emulgiert werden.

Bei allen zur Verfügung stehenden Carriern handelt es sich um gesundheits- und umweltgefährdende Stoffe. In der Praxis der Carrierfärbung sind daher weitreichende und teure Maßnahmen erforderlich, um Emissionen von Carriern in die Luft und ins Abwasser zu minimieren. Gleichzeitig bedeutet dieses kritische Emissionsverhalten eine deutliche Einschränkung in Bezug auf die zur Verfügung stehenden Färbeverfahren. Gefärbt wird üblicherweise in geschlossenen, Hochtemperatur- und Überdruck-geeigneten Apparaten. Färbungen in quasi offenen Systemen wie zum Beispiel in einem Dämpfer oder auf einem Spannrahmen sind praktisch nicht möglich. Ein weiterer Nachteil ist, dass die Lichtechtheit der mit kationischen Farbstoffen und Carriern gefärbten Aramidmuster mangelhaft ist, was für viele Applikationen nicht genügend ist. Dispersionsfarbstoffe, die nach gängigen Rezepturen für Dispersionsfärbungen auf Aramid mit Carrierzusatz gefärbt werden, zeigen eine relativ schwache Farbausbeute. Gleichzeitig sind die Lichtechtheiten, selbst bei Verwendung von hochlichtechten Dispersionsfarbstofftypen, generell schlecht (siehe F. Gähr, S. Berndt in TextilPlus 2018, Heft 5/6, S. 16-19).

### Verfahren der Faservorbehandlung

Weitere nach dem Stand der Technik beschriebene Alternativen zielen auf die Vorbehandlung der Faser durch geeignete Maßnahmen ab, die eine erhöhte Affinität der Faseroberfläche zu verschiedenen Farbstoffen auslösen. In DE 43 35 717 A1 wird die Behandlung von aromatischen Polyamiden in einer alkoholischen Lösung eines hydrolysierbaren Alkoxysilans wie (3-Triethoxysilylpropyl)octadecyl-dimethyl-ammonium-chlorid beschrieben. Das ausgerüstete, kationisierte Fasermaterial kann danach reaktiv gefärbt werden. Nachteile des Verfahrens sind zum einen die lösemittelbasierte Prozessführung, zum anderen werden aufgrund der Kationisierung und der dadurch erzeugten Randfärbungen mangelhafte Farbechtheiten erhalten. In Melliand Textilber. 4/2018, 159-161 wird die Möglichkeit der Ausrüstung von Aramiden mit Polyvinylamin zur Verbesserung der UV-Beständigkeit und Färbbarkeit beschrieben. Die mit anionischen Farbstoffen erzielbaren Farbechtheiten, insbesondere die Licht- und Reibechtheit, sind aber auch bei diesem Verfahren aufgrund der Randfärbung mangelhaft. Auch physikalische Vorbehandlungsmaßnahmen, wie z.B. eine Faseraktivierung durch Plasmen, sind zwar generell von Interesse, jedoch sind die Farbechtheiten auch hier äußerst unbefriedigend. Die Wirkung des Plasmas bleibt auf die Faseroberfläche beschränkt (ca. 4-10 nm), so dass Randfärbungen die Regel sind und infolgedessen fast zwangsläufig schlechte Echtheiten resultieren.

### Küpen- und Küpenpigmentfärbung

Als Alternative zum Färben mit kationischen (basischen) Farbstoffen sind im Stand der Technik Ansätze beschrieben, m-Aramide mit Küpenfarbstoffen einzufärben. Küpenfarbstoffe werden gewöhnlich für cellulosische Fasermaterialien verwendet, und zwar dann, wenn hohe Farbechtheiten gefordert sind. Bekannt sind hier die von der BASF Ludwigshafen entwickelten Indanthrenfarbstoffe, die exzellente Lichtechtheiten aufweisen. Die allgemeinen Verfahrensprinzipien, die dem Färben von Baumwolle mit Küpenfarbstoffen zugrunde liegen, sind dem Fachmann bekannt. Erster Schritt des Färbeprozesses ist die Verküpung des wasserunlöslichen Farbstoffes durch geeignete Reduktionsmittel in alkalischem Medium. Es entsteht die wasserlösliche, molekular vorliegende und im Allgemeinen gelblich erscheinende Leukoform. Speziell zur Cellulose besitzen die Moleküle der Leukoform im Alkalischen eine hohe Affinität, so dass sie gut auf die Cellulosefaser aufziehen. Nach dem Aufziehen erfolgt die Oxidation durch Luftsauerstoff (oder andere Oxidationsmittel), wodurch sich der wasserunlösliche Farbstoff zurückbildet und dabei im Porensystem der Cellulose fest verankert wird. Letzter Schritt der Färbung ist ein Nachseifprozess, bei dem oberflächlich anhaftende Farbstoffe entfernt werden und auch die Brillanz der Färbung gesteigert wird. Je nach Redoxpotenzial, Farbstoffkonstitution und temperaturabhängiger Affinität des jeweils zu betrachtenden Farbstoffs zur Faser haben sich unterschiedliche Varianten des Standardverfahrens entwickelt. Neben diesem Standardprozess gibt es noch einige besondere Verfahrensweisen der Küpenfärbung, die speziell für die Kolorierung synthetischer Fasern interessant sein können. In der WO 96/04420 A1 ist das Färben von Textilien aus Synthesefasern mit Küpenfarbstoffen im alkalischen Medium beschrieben. Die Färbung eines Nomex^{®}-Gewebes läuft bei 135°C ab, und zwar ohne Carrier. Dafür müssen jedoch sehr hohe Mengen an Alkali und Reduktionsmittel eingesetzt werden, was wiederum zu einer extrem starken Faserschädigung führt.

Gähr und Berndt beschreiben in TextilPlus 2018, Heft 5/6, S. 16-19 ein Leuko-HT-Verfahren, welches an den oben beschriebenen Prozess des Küpenfärbens von Baumwolle angelehnt ist. Jedoch sind zum Färben von Artikeln aus 100% m-Aramid sowie z.B. Nomex^{®} Comfort (93% m-Aramid, 5% p-Aramid und 2% Antistatikfaser), analog zur Färbung mit kationischen Farbstoffen, HT-Bedingungen (115°C) sowie der Zusatz eines Carriers notwendig. Die resultierenden Textilmuster sind bei Carrierzusatz farbtief. Die Lichtechtheiten liegen ohne Carrierzusatz je nach Farbstoff auf einem deutlich höheren Niveau als bei kationisch gefärbten Aramiden. Der Zusatz eines Carriers im Färbebad führt, analog der kationischen Färbung, generell zu deutlich verbesserten Farbausbeuten, gleichzeitig ergeben sich durch den Carrier jedoch Einbußen in der Lichtechtheit um 1-2 Notenpunkte.

In der US 6,942,706 B2 wird für die Färbung von synthetischen Fasern ein Verfahren auf der Basis von Küpensäuren beschrieben, das angeblich geeignet ist, hohe Farbtiefen und Waschechtheiten zu liefern. Hierbei werden die Fasern mit Leukoküpensäuren unter geeigneten Bedingungen behandelt. Entscheidender Faktor ist das Aufrechterhalten eines schwach sauren Reduktionsmilieus, wobei spezielle Reduktionsmittelzumischungen gepaart mit kontrollierten Nachsätzen an Citronensäure einzuhalten sind. Wie Gähr und Berndt (s.o.) beim Vergleich der verschiedenen Verfahren festgestellt haben, liegen die anhand der K/S-Werte bestimmten Farbtiefen bei Weglassen des Carriers für das Küpensäureverfahren stets niedriger als beim Leuko-HT-Verfahren. Weiterhin verschlechtern sich in Gegenwart eines Carriers auch hier die Lichtechtheitsnoten deutlich.

In der DE 10 2015 114 501 A1 ist ein Verfahren beschrieben, welches ohne den Verküpungsschritt arbeitet. Die Küpenpigmente werden nach einem Pigment-Klotzverfahren appliziert und mit Heißluft oder Heißdampf fixiert. Die Färbung findet demnach ausschließlich in der Pigmentform ohne Zugabe eines Reduktionsmittels und Alkali statt. Es werden sehr gute Lichtechtheiten erhalten. Um gute Farbausbeuten zu erzielen, ist aber auch nach diesem Verfahren der Zusatz eines Carriers (Benzylalkohol) notwendig.

Im Einzelnen geht aus der DE 19 2915 114501 A1 noch hervor ein Verfahren zur Herstellung farbiger Textilien auf der Basis von mit Küpenfarbstoffen nachträglich eingefärbten m-Aramid-Fasern oder m-Aramid enthaltenden Fasermischungen, insbesondere zur Herstellung von farbigen Textilien, wobei die Textilien, insbesondere in Form von Geweben, Maschenwaren und Vlies, zur Einfärbung mit Küpenfarbstoffen behandelt werden, indem a) die Küpenfarbstoffe direkt als Küpenpigment auf die Fasern des m-Aramids bzw. der m-Aramid enthaltenden Fasermischungen aufgebracht werden und anschließend eine Fixierung des Küpenpigments durchgeführt wird oder b) die Küpenfarbstoffe vor Inkontaktbringen mit den m-Aramid-Fasern oder den m-Aramid enthaltenden Fasermischungen durch Zusatz von Reduktionsmitteln in alkalischem Medium in die Leukoform überführt werden, die dabei erhaltene Küpe auf das Textil aufgebracht, der Küpenfarbstoff oxidativ aus der Leukoform gebildet und anschließend eine Fixierung des Küpenfarbstoffs auf den Fasern durchgeführt wird. Der Einbezug von Harnstoff und/oder Homologen und/oder Derivaten von Harnstoff in Küpenfarbstoffe enthaltenden wässrigen Dispersionen wird nicht angesprochen.

Der Stand der Technik nach der JP 2010 047850 A befasst sich mit farbigen Fasermaterialien auf Basis von eingefärbten m-Aramid-Fasern oder m-Aramid-Fasern enthaltenden Fasermischungen, wobei diese mit Küpenfarbstoffen gefärbt sind und mit Lasern bestrahlt werden. Die nach diesem Stand der Technik ausgewählten Küpenfarbstoffe zeichnen sich dadurch aus, dass sie eine Absorption im Wellenlängenbereich eines geeigneten Lasers aufweisen. Dies führt bei der Laserbehandlung dazu, dass ein spontanes Erhitzen des Aramids auf Temperaturen von 300 bis 400°C stattfindet, also auch auf Temperaturen oberhalb der Glasumwandlungstemperatur. Von der Möglichkeit, zusätzliche weitere Fasern heranzuziehen, wird nicht gesprochen, da derartige Fasern regelmäßig eine Laserbehandlung nicht unbeschadet überstehen.

Die EP 0 357 548 A1 betrifft ein Verfahren zum Färben und Bedrucken von cellulosischen Fasermaterialien mit Küpenfarbstoffen in Gegenwart von n-Diolen als Reduktionsmittel und Alkali, wobei zur Reduktion der Küpenfarbstoffe zusätzlich geringe Mengen an organischen, mit Wasser mischbaren Lösungsmitteln, zum Beispiel niedermolekulare Alkohole, einsetzt werden. Es wird eine umfangreiche Liste organischer Lösungsmittel angegeben, die hier in Frage kommen, so niedermolekulare Alkohole, Ketone, Ether, Acetate, Glykole, Glykolether, Thioglykole, Nitrile, Pyridine, Laktone, Laktame, Soramede, Harnstoffe, Sulfone und Sulfoxide. Obwohl Harnstoffe, wenngleich als Hilfsmittel, genutzt werden, findet sich in der EP 0 358 548 A1 kein Hinweis, dass hierdurch die Färbegeschwindigkeit und die Farbtiefe positiv beeinflusst werden, ohne die Farbechtheiten zu verschlechtern.

### Probleme nach dem Stand der Technik

Alle beschriebenen Verfahren der nachträglichen Einfärbung von m-Aramidfasern, sei es diskontinuierlich oder kontinuierlich, haben die Nachteile erstens einer mangelhaften Farbaufnahme, sofern auf Carrier verzichtet wird und zweitens, dass die gefärbten Textilien ungenügende Farbechtheiten, insbesondere eine schlechte Lichtechtheit aufweisen. Dies ist die Ursache dafür, dass der überwiegende Anteil gefärbter Aramidfasern heute immer noch spinngefärbt in den Handel kommt (>90%), dies mit sämtlichen Nachteilen, die von spinngefärbten Fasern hinreichend bekannt sind:
- ein rascher Wechsel auf den vom Kunden gewünschten Farbton ist erschwert,
- viele Farbtöne für die Dichromie- oder Trichromiefärbungen die Voraussetzung sind, sind nicht einstellbar und daher nicht realisierbar,
- es müssen ständig spinngefärbte Fasern in größerer Menge vorgehalten werden, um bei Bedarf, d.h. Auftragseingang, rasch reagieren zu können,
- bei Fasermischungen müssen die Farbtöne beider Fasern meist entsprechend angepasst sein,
spinngefärbte Fasern aus m-Aramid liegen kostenmäßig auf einem etwa doppelt so hohen Preisniveau wie ungefärbte Fasern.

Das Thema der nachträglichen Einfärbung von m-aramidhaltigen Fasermaterialien, und zwar in den notwendigen hohen Echtheiten und ohne Einsatz von Carriern, genießt aus diesen Gründen in der Textilindustrie daher eine hohe Priorität. Die Verwendung von Carriern stellt aus ökologischer Sicht ein großes Problem dar. Von diesen geht eine starke Geruchsbelästigung am Arbeitsplatz aus und sie machen aufwändige Maßnahmen hinsichtlich der Minimierung von Emissionen und getrennter Entsorgung von carrierhaltigen Restflotten erforderlich.

Ein weiteres Problem der Carrierfärbung ergibt sich beim Färben von Fasermischungen aus m-Aramid mit anderen flammhemmenden Fasern, wie zum Beispiel Viskose FR, Modal FR oder Lyocell FR (FR = flame retardant). Die flammhemmenden Cellulosefasern werden den m-Aramidfasern gerne aus Komfortgründen zugemischt. Die nachträgliche Einfärbung erfolgt mit kationischen Farbstoffen. In der Regel enthalten sie zum Zweck der Schwerentflammbarkeit Additive auf Basis von Phosphor-Schwefel-Verbindungen (siehe z.B. R. Wolf "Flame Retardant Viscose Rayon Containing a Pyrophosphate" in Ind. Eng. Chem. Res. Dev. 20 (1981), 413-420). Die entsprechenden Additive, die bis zu einem Gehalt an 20 Gew.-% bezogen auf die Cellulosefaser enthalten sind, werden unter den HT-Bedingungen der für den Aramidanteil notwendigen Carrierfärbung sukzessive extrahiert. Dies führt zu einem deutlichen Verlust der Flammbeständigkeit des Faserblends insgesamt.

Auch aus diesem Grund ist der Wunsch in der Praxis groß, auf ein Verfahren zugreifen zu können, das den Zusatz eines Carriers überflüssig macht.

Ein weiterer Nachteil nach dem Stand der Technik durchgeführter Färbefahren mit Carriern ist der, dass solche Färbungen bei Maschenwaren zu unbefriedigenden textilen Eigenschaften führen. Maschenwaren zeichnen sich gegenüber Geweben durch eine deutlich höhere Elastizität und, vor allem im Falle von Bekleidungstextilien, auch durch einen leichteren und meist weicheren Griff aus. Maschenwaren, zu denen Strickwaren und Wirkwaren zählen, sind bei thermischer oder hydrothermischer Behandlung wesentlich empfindlicher gegen mechanischen Stress als Gewebe. Sie verlieren rascher ihre Elastizität, was sich im Zug-/Dehnungsversuch bezüglich der Hysterese in einer verminderten Rücksprungkraft und einer erhöhten bleibenden Dehnung ausdrückt. Diese vorteilhaften Eigenschaften werden im Zuge einer Einfärbung unter HT-Bedingungen bei Zusatz der erwähnten aromatischen Carrier negativ beeinflusst.

Ein besonderer Nachteil der Carrierfärbung ist der, dass die gefärbten m-Aramid-fasern noch Reste an Carrier enthalten, die durch einfache Waschprozesse am Ende der Veredelungskette nur schwer zu entfernen sind. Dies bedeutet, dass in den gefärbten aramidhaltigen Fasern, Garnen oder Textilien bei Auslieferung an den Kunden häufig noch Carrier zumindest in Spuren vorhanden ist (siehe Beispiel 1).

### Aufgabe der Erfindung

Aufgabe der vorliegenden Erfindung ist es daher, der industriellen Praxis ein Verfahren zur nachträglichen Einfärbung von m-Aramidfasern und m-Aramid enthaltenden Fasermischungen bereitzustellen, das auf die Verwendung umwelt- und gesundheitsschädlicher Carrier verzichtet und trotzdem gute Farbausbeuten und Echtheiten liefert. Gleichzeitig ist der Einsatz von in Frage kommenden Spinnlösemitteln für m-Aramide, die als carrierähnlich wirkende Plastifizierungsmittel wirken, auszuschließen.

Aufgabe der Erfindung ist es weiterhin, Färbungen in Farbtönen, die nach dem Stand der Technik üblicherweise auf m-Aramid nur über Di- oder Trichromien erreicht werden, in hohen Echtheiten und ohne Verwendung eines Carriers zu realisieren.

Gemäß einer weiteren Aufgabe der Erfindung soll das erfindungsgemäße Färbeverfahren auch für m-aramidhaltige Maschenwaren zur lichtechten Einfärbung geeignet sein, ohne dass ein signifikanter Verlust der elastischen Eigenschaften eintritt.

Gemäß einer weiteren Aufgabe soll das erfindungsgemäße Verfahren auf gängigen Färbeapparaten und Maschinen der Textilindustrie durchführbar sein. Insbesondere soll es das Arbeiten in quasi offenen Färbemaschinen erlauben.

### Lösung

Erfindungsgemäß werden die obigen Aufgaben durch ein Verfahren zur Herstellung farbiger Fasermaterialien auf der Basis von mit Küpenfarbstoffen nachträglich eingefärbten m-Aramid-Fasern oder m-Aramid-Fasern enthaltenden Fasermischungen gelöst, das dadurch gekennzeichnet ist, dass die m-Aramid-Fasern nachträglich mit Küpenfarbstoffen eingefärbt werden, indem a) Küpenfarbstoffe in einer Harnstoff und/oder Homologe und/oder Derivate von Harnstoff enthaltenden wässrigen Dispersion direkt auf die m-Aramid-Fasern oder die m-Aramid-Fasern enthaltenden Fasermischungen aufgebracht werden und anschließend eine Fixierung des Küpenpigments auf den Fasermaterialien durchgeführt wird, oder b) die Küpenfarbstoffe durch Zusatz von Reduktionsmitteln in alkalischem Medium in die Leukoform überführt werden, wobei die anfallende Küpe Harnstoff und/oder Homologe und/oder Derivate von Harnstoff enthält und die Küpe mit den m-Aramid-Fasern oder den m-Aramid-Fasern enthaltenden Fasermischungen in Kontakt gebracht wird, die Küpenfarbstoffe oxidativ aus der Leukoform gebildet werden und eine Fixierung der Küpenfarbstoffe auf den Fasermaterialien durchgeführt wird.

Die obigen Aufgaben werden also erfindungsgemäß dadurch gelöst, dass das Färben mit Küpenfarbstoffen unter gleichzeitiger Einwirkung von Harnstoff und/oder Homologe und/oder Derivate hiervon durchgeführt wird. Überraschenderweise wurde gefunden, dass Harnstoff eine positive Wirkung auf die Färbegeschwindigkeit und die Farbtiefe ausübt, ohne die Farbechtheiten zu verschlechtern. Beim Harnstoff handelt es sich um eine gut umwelt- und körperverträgliche Substanz. Weitere Vorteile von Harnstoff sind:
- die Geruchsneutralität,
- eine hervorragende Wasserlöslichkeit, die zum einen den Einsatz von Emulgierhilfsmitteln erübrigt und zum zweiten für eine leichte Auswaschbarkeit des Harnstoffs am Ende der Färbung sorgt,
- seine hydrotropen Eigenschaften, die für die Löslichkeit der handelsüblichen Küpenfarbstoffpigmente förderlich sind und zur Beschleunigung der Farbstoffdiffusion in die m-Aramidfasern beitragen,
- seine hygroskopischen Eigenschaften, die insbesondere bei Farbstofffixierungsprozessen in einem Dämpfer oder auf einem Spannrahmen zum Tragen kommen.
- Die Färbung der m-Aramidfasern kann nach Verfahren der für Küpenfarbstoffe üblichen Färbepraxis durchgeführt werden.

Essentielles Merkmal des Verfahrens ist demzufolge die Zumischung von Harnstoff und/oder von geeigneten Homologen und/oder Derivaten des Harnstoffs zu den eigentlichen Färbeflotten. Dabei ist es beim Verfahrensschritt a) als auch beim Verfahrensschritt b) unerlässlich, den Harnstoff und/oder ein oder mehrere geeignete Homologe und/oder Derivate des Harnstoffs bereits vor dem ersten Schritt des Färbeprozesses, nämlich vor dem Aufziehen des Küpenfarbstoffpigments (Verfahrensschritt a)) bzw. des Küpenfarbstoffs in der Leukoform (Verfahrensschritt b)) auf das jeweilige Fasermaterial, einzusetzen, damit dieser bzw. dieses seine Wirkung - analog einem Carrier - entfalten kann. Bei dieser Maßnahme ist der Einsatz von Harnstoff als solchem besonders vorteilhaft. Jedoch sind auch verschiedene Harnstoffderivate geeignet, diesen, ganz oder auch teilweise, zu ersetzen. Bei der Auswahl geeigneter Harnstoffderivate ist es wichtig, dass diese im Hinblick auf die Wasserlöslichkeit dem Harnstoff ähnlich sind. Harnstoff löst sich sehr gut in Wasser. Bei 5°C lösen sich 97 g/l und bei 25°C 1200 g/l. Um den erfindungsgemäß angestrebten Nutzen zufriedenstellend zu erreichen, sollte die Wasserlöslichkeit der Homologen und Derivate des Harnstoffs hiervon nicht zu weit abweichen. Man könnte als Minimalgrenze einen Wert von 20 g/l bei 20°C bezeichnen. Zu Harnstoffhomologen, die hier noch Eignung zeigen, zählt Biuret, das in heißem Wasser gut löslich ist, deutlich weniger jedoch in kaltem Wasser, nämlich mit 20 g/l bei 20°C. Geeignet ist auch N,N'-Dimethylharnstoff, das in Wasser leicht löslich ist (765 g/l bei 21,5°C). Des Weiteren sind noch folgende auf Substitution zurückgehende Harnstoffderivate geeignet: Tetramethylharnstoff, O-Alkylharnstoff.

Die Erfindung kann vielfältige vorteilhafte Weiterbildungen erfahren, auf die zunächst nachfolgend eingegangen wird: Bei der Durchführung des erfindungsgemäßen Verfahrens ist die Art der Fasern, die nachträglich eingefärbt werden sollen, nicht kritisch. Es ist bevorzugt, dass die m-Aramid-Fasern und die m-Aramid-Fasern enthaltenden Fasermischungen auf Faserflocken, Faserkabeln, Kammzügen, Vorgarnen, Garnen, Geweben, Maschenwaren, insbesondere Gestricke und Gewirke, Geflechte oder Vlies beruhen. Besonders bevorzugt ist es, wenn in den m-Aramid enthaltenden Fasermischungen weitere mit Küpenfarbstoffen einfärbbare Fasern enthalten sind, insbesondere in Form von Viskose-, Modal-, Lyocell-, Polyamid- und/oder Polypropylen-Fasern und/oder Wolle. Die angesprochenen weiteren Fasern erfahren dadurch eine vorteilhafte Ausbildung, dass sie inhärent flammhemmend sind und einen LOI nach ASTM D2863 von mindestens 23, insbesondere von mindestens 27, aufweisen. Vorteilhafterweise liegen die weiteren Fasern als Cellulose-, Celluloseregenerat-, aliphatische, aliphatisch-aromatische und aromatische Polyamid- und/oder Polyester-Fasern vor. Bei Einsatz von weiteren Fasern ist es vorteilhaft, wenn diese, bezogen auf das Gesamtgewicht der Fasermischungen, etwa 1 bis 75 Gew.-%, insbesondere etwa 5 bis 60 Gew.-%, ausmachen.

Die Partikelgröße der Küpenfarbstoffe beim Verfahrensschritt a), die in Pigmentform eingesetzt werden, ist nicht kritisch. Es ist zweckmäßig, wenn diese im Verfahrensschritt a) eine Partikelgröße von etwa 0,1 bis 3 µm, vorzugsweise etwa 0,1 bis 1,5 µm, insbesondere von etwa 0,2 bis 0,8 µm, aufweisen.

In der Wahl der Küpenfarbstoffe ist der Fachmann nicht eingeschränkt. Es gilt als bevorzugt, dass die Küpenfarbstoffe in Form von Indigo-, Indigoderivat-, Anthrachinon-, Anthrachinonoxazol-, Anthrachinoncarbazol-, Indanthron-, Flavanthron- , Benzanthron- oder Pyranthron-Farbstoffen oder Schwefelfarbstoffen eingesetzt werden. Konkret bevorzugte Küpenfarbstoffe werden als C.I. Vat Green 1, Vat Green 13, C.I. Vat Red 32, C.I. Vat Red 10, C.I. Vat Blue 4, C.I. Vat Blue 20, C.I. Vat Yellow 28, C.I. Vat Orange 29, C.I. Vat Brown 9, C.I. Vat Black 9 und/oder C.I. Sulphur Black 9 eingesetzt.

Auch beim Auftrag der wässrigen Dispersion im Verfahrensschritt a) und der Küpe im Verfahrensschritt b) unterliegt die Erfindung keinen kritischen Einschränkungen. Es gilt als bevorzugt, dass die wässrige Dispersion im Verfahrensschritt a) und die Küpe im Verfahrensschritt b) mit einem Foulard, einer Pflatsche oder einer Rakel kontinuierlich aufgetragen werden oder das Inkontaktbringen mit dem Fasermaterial in Form eines diskontinuierlichen Ausziehverfahrens durchgeführt wird. Ferner ist es bevorzugt, dass die wässrige Dispersion im Verfahrensschritt a) und die Küpe im Verfahrensschritt b) etwa 0,1 bis 10 mol/l, insbesondere 1 bis 5 mol/l und besonders bevorzugt 2 bis 4 mol/l Harnstoff und/oder Harnstoffderivat enthalten. Für den weiter gefassten Bereich von etwa 0,1 bis 10 mol/l gelten noch folgende vorteilhafte Rahmenbedingungen: 0,4 bis 10 mol/l, vorzugsweise 0,6 bis 10 mol/l und insbesondere 0,8 bis 10 mol/l.

Im Hinblick auf die Konzentration der Küpenfarbstoffe in der wässrigen Dispersion nach Verfahrensschritt a) bzw. im alkalischen Medium nach Verfahrensschritt b) ist es bevorzugt, dass in der wässrigen Dispersion des Verfahrensschritts a) die Küpenfarbstoffe in einer Konzentration von 1,5 bis 110 g/l, insbesondere von 5 bis 60 g/l, und im alkalischen Medium im Verfahrensschritt b) in einer Konzentration von 0,05 bis 30 g/l, insbesondere von 0,2 bis 20 g/l, enthalten sind. Eine vorteilhafte Weiterbildung des erfindungsgemäßen Verfahrens besteht darin, dass nach Bildung der Küpenfarbstoffe im Verfahrensschritt b) ein Nachseifschritt durchgeführt wird.

Nach dem Auftrag bzw. der Ausbildung der Küpenfarbstoffe nach dem Verfahrensschritt a) bzw. Verfahrensschritt b) ist es bevorzugt, dass die Fixierung der Küpenfarbstoffe im Verfahrensschritt a) und Verfahrensschritt b) durchgeführt wird als a) Trockenhitzefixierung zwischen 140 und 260°C, insbesondere zwischen 170 und 220°C, (Thermosolverfahren), b) Dampffixierung bei einer Temperatur zwischen 100 und 160°C, insbesondere zwischen 110 und 155°C, und/oder c) Ausziehfärbung zwischen 70 und 150°C, insbesondere zwischen 98 und 125°C.

Im Hinblick darauf, dass die Erfindung besonders vorteilhaft mit ihren Effekten in Erscheinung tritt, wenn keine Carrier-Materialien vorliegen, gilt es demzufolge als sehr zweckmäßig, dass bei der Durchführung des Verfahrens Carrier-Materialien, insbesondere Benzylalkohol, N-Cyclohexylpyrrolidon, Phenoxypropanol oder Phenoxyethanol, weitgehend ausgeschlossen sind.

Der besondere Vorteil des erfindungsgemäß erhaltenen Verfahrenserzeugnisses als solches erweist sich in seiner Verwendung. Dabei gilt die Verwendung zur Herstellung von Bekleidungsstücken und Ausrüstungsgegenständen, insbesondere von flammhemmenden oder Feuerschutztextilien für persönliche Schutzbekleidung, insbesondere für Militär-, Feuerwehr- und Polizeipersonal, von Berufsbekleidung, von Gesichtsmasken und Schutzhauben (Balaclava), von Handschuhen, von Unterwäsche (long-arm-shirts, Long-Johns), von Hüllen für Heißluftballone oder zum Einsatz im Objektbereich, als besonders bevorzugt.

In Übereinstimmung mit den obigen bevorzugten Ausgestaltungen der Erfindung sollen die nachfolgenden Ausführungen verstanden werden, die einerseits weitere vorteilhafte Weiterbildungen betreffen, jedoch auch der Erläuterung des oben im Einzelnen dargestellten erfindungsgemäßen Verfahrens dienen sollen:
Das erfindungsgemäße Verfahren ist auf vielen gängigen Färbeapparaten und Maschinen der Textilindustrie durchführbar. Hierzu zählen diskontinuierliche Verfahren, die in Form einer Auszieh- oder Stückfärbung unter Anwendung praxisüblicher Flottenverhältnisse durchgeführt werden. Für die Ausziehfärbung kann beispielsweise ein Jigger, eine Haspelkufe oder ein Färbe-Jet eingesetzt werden. Andere Färbeverfahren der Stückfärbung oder der Garnfärbung, wie zum Beispiel das Färben auf dem Baum bzw. auf der Spule, sind besonders vorteilhafte Ausgestaltungen des erfindungsgemäßen Verfahrens. Für das Arbeiten nach dem Ausziehverfahren wird bevorzugt aus der Küpe und unter HT-Bedingungen in geeigneten Überdruck Behältern gefärbt. Der Leukofarbstoff wird in alkalischem Medium durch Reduktionsmittelzugabe zunächst verküpt, dann mit dem Fasermaterial in Kontakt gebracht, und nach dem gleichmäßigen Aufziehen oxidiert bzw. fixiert. Das alkalische Medium wird vorzugsweise mit Natronlauge, Kalilauge und/oder Ammoniak auf einen pH-Wert von 9 bis 13,5, insbesondere von 10 bis 11, eingestellt. Das Verküpen erfolgt vorzugsweise mit einem Reduktionsmittel in Form eines HT-stabilen Formaldehydsulfoxylats oder Hydroxymethansulfinats. Die Oxidation bzw. Reoxidation des Leukofarbstoffs wird vorzugsweise vorgenommen mit Wasserstoffperoxid oder Luftsauerstoff.

Zwischenmaßnahmen sind möglich. So erfolgt zweckmäßigerweise eine Fixierung des sich auf der Faser befindenden Leukofarbstoffs mittels geeigneter Maßnahmen, wobei verschiedene vorteilhafte Möglichkeiten bestehen, so eine Trockenhitzefixierung, eine Dampffixierung sowie eine Ausfärbung. Auf diese Maßnahmen wird nachfolgend noch eingegangen.

Prinzipiell entspricht obiges Auftragsverfahren dem Stand der Technik, jedoch mit dem Unterschied, dass die Färbeflotten Harnstoff oder geeignete Harnstoffderivate anstelle eines Carriers enthalten. Insbesondere ist es dem Fachmann überlassen, das Färben nach der Maßnahme b) oder auch nach der Maßnahme a) vorzunehmen, bei der feinstverteilte Küpenpigmente herangezogen werden. Hier wird also auf die Verküpung verzichtet.

Aufgrund der Geruchsneutralität von Harnstoff ist aber auch eine kontinuierliche Verfahrensweise möglich. Hierbei werden die m-Aramid enthaltenden Fasermaterialien zunächst mittels eines geeigneten Auftragsgerätes mit der harnstoffhaltigen Küpenfarbstoffflotte imprägniert. Die Farbstoffflotten werden auch als Klotzflotten bezeichnet. Unter Klotzflotte wird eine hochkonzentrierte Lösung eines oder mehrerer Farbstoffe verstanden, mit der eine Textilbahn unter Zuhilfenahme eines geeigneten Auftragsgeräts imprägniert wird. Geeignete Auftragsgeräte sind zum Beispiel ein Foulard, eine Pflatsche, Walzen- oder Rakelsysteme. Bevorzugt kommt bei dem erfindungsgemäßen Verfahren ein Foulard zum Einsatz.

Für die kontinuierliche Verfahrensweise ist das Verfahren a) bevorzugt. Ein Arbeiten nach Verfahren b) ist jedoch nicht ausgeschlossen.

Nach dem Auftrag und einer optional durchgeführten Vortrocknung wird der Farbstoff beim Arbeiten nach der bevorzugten Verfahrensvariante a) anschließend durch eine Heißbehandlung fixiert. Die eigentliche Fixierreaktion des Farbstoffs in der *m*-Aramidfaser erfolgt nach den technisch üblichen Verfahren durch Trockenhitze bei Temperaturen zwischen 150 bis 250°C oder durch Heißdampf bei 120 bis 170°C. Die Heißbehandlung erfolgt nach üblichen Verfahren der Textilausrüstung. Diese sind dem Fachmann bekannt und in ihrer Ausgestaltung variabel und der jeweiligen Situation im Betrieb anpassbar. Sie kann beispielsweise nach dem Pad Steam- (Klotz-Dämpfverfahren) oder nach dem Pad-Dry-Verfahren (Klotz-Trockenhitzefixierverfahren) durchgeführt werden. Diese kontinuierlichen Verfahren können beispielsweise mit einem Dämpfer bzw. einem Spannrahmen oder einer Rollenkufe durchgeführt werden. Während dieses Heißbehandlungsschritts wirkt Harnstoff, aufgrund seiner Hygroskopizität, als feuchteregulierendes Medium. Dadurch wird ein konstant feuchtes Niveau an der Faseroberfläche relativ lange aufrechterhalten, so dass eine Austrocknung vermieden wird und somit ein für die Farbstoffdiffusion günstiges Milieu aufrechterhalten wird.

Kommt die Verfahrensvariante b) für den kontinuierlichen Prozess zum Einsatz, wird die Farbstoffflotte vor dem Auftrag auf das Fasermaterial verküpt. Die Heißbehandlung wird technisch entsprechend den im vorhergehenden Abschnitt dargelegten Möglichkeiten ausgeführt. Die Fixierreaktion in der Faser erfolgt durch anschließende Oxidation des aufgebrachten Farbstoffs durch geeignete Oxidationsmittel (siehe oben), wodurch der Farbstoff in seine unlösliche Form überführt wird.

Die nach dem erfindungsgemäßen Verfahren gefärbten m-Aramidmaterialien zeichnen sich durch gute bis sehr gute Farbechtheiten aus. Im Gegensatz zu gewöhnlichen Carriern werden die Echtheiten durch die Harnstoffzugabe nicht negativ beeinflusst. Dies hat seine Ursache darin, dass der Harnstoff bei den Waschprozessen nach der Färbung komplett entfernt wird, während bei üblichen Carriern, je nach Intensität der Waschprozesse, immer noch mehr oder weniger große Mengen analytisch nachweisbar sind (siehe Beispiel 1). Als Carrier sind insbesondere Benzylalkohol, 2-Phenoxyethanol, Acetophenon, Phenole wie o-Phenylphenol oder Chlorkresole zu nennen. Die analytisch durch Chromatographie erfassbare Carriermenge in den nach dem erfindungsgemäß erzeugten gefärbten m-Aramidfasern liegt daher unterhalb der Nachweisgrenze, ist aber <0,1 ppm.

Besonders gute Lichtechtheitsnoten sind mit dem Küpenpigmentverfahren möglich. Als bevorzugtes Verfahren für die Küpenpigmentfärbung von *m*-Aramid ist die Kombination aus einem Foulard und einem Spannrahmen geeignet. Die Konzentration der Küpenfarbstoffpigmente und des Harnstoffs in der Farbflotte kann über einen weiten Bereich variiert werden. Die Konzentration der Küpenfarbstoffpigmente erfolgt in der Regel anhand üblicher Vorgaben. Hierzu zählen die zu erzielende Farbtiefe und der gewünschte Farbton. Die bevorzugte Harnstoffkonzentration in der Klotzflotte beträgt zwischen 0,1 Mol I⁻¹ und 6,5 Mol I⁻¹, bevorzugt zwischen 1,5 und 4 Mol I⁻¹ und besonders bevorzugt zwischen 2,3 und 3,5 Mol I⁻¹. Besonders vorteilhaft ist auch die Einhaltung folgender Rahmenbedingungen: 0,4 bis 6,5 Mol I-¹, insbesondere 0,6 bis 6,5 Mol I⁻¹, besonders bevorzugt von 0,8 bis 6,5 Mol I⁻¹ und ganz besonders bevorzugt 1 bis 6,5 Mol I⁻¹.

Neben einem oder mehreren Küpenfarbstoffen, in Pigmentform oder gelöst in der Leukoform, sowie Harnstoff und/oder Harnstoffderivat kann die erfindungsgemäße Farbstoffflotte weitere Hilfsmittel enthalten. Zu nennen sind Migrationsverhinderer, Egalisierhilfsmittel, Entschäumer, Weichgriffhilfsmittel, Komplexbildner und Sequestriermittel sowie Salze. Weitere Zusätze sind nicht ausgeschlossen, soweit diese die Stabilität der Färbeflotte nicht negativ beeinflussen.

Ein besonderer Vorteil des erfindungsgemäßen Verfahrens ergibt sich, wenn die Küpenfarbstoffe sowohl bei dem Verfahrensschritt a) als auch bei dem Verfahrensschritt b) in Mischung eingesetzt werden. Dies ermöglicht, im Gegensatz zu einer Färbung in der Spinnmasse, abgestufte bi- oder trichrome Färbungen, deren Realisierung zum Zwecke des Erzielens bestimmter Farbtonvorlagen wünschenswert ist. Das heißt, dass neben speziellen Farbtönen auch Färbungen in Melange-Tönen möglich sind. Es werden gefärbte *m*-Aramid enthaltende Fasermaterialien erhalten, die gekennzeichnet sind durch eine Lichtechtheit nach DIN EN ISO 105 B-02 (50°C und 72 h Belichtung) von mindestens 4, eine Waschechtheit nach DIN EN ISO 105-C08 von mindestens 4 sowie eine Reibechtheit nach DIN EN ISO 105-X12 trocken von mindestens 2-3. Besonders vorteilhaft ist es, wenn die Lichtechtheit der erfindungsgemäß gefärbten m-Aramid enthaltenden Fasermaterialien mindestens 4-5, deren Waschechtheit mindestens 4-5 und/oder deren Reibechtheit mindestens 3 beträgt. Bei der Verwirklichung der Erfindung kann auf handelsübliche Küpenfarbstoffe zurückgegriffen werden.

Bei der Verwirklichung der Erfindung steht es dem Fachmann frei, mit geeigneten Vorversuchen solche Küpenfarbstoffe auszuwählen, die im Rahmen der Erfindung besonders vorteilhaft sind.

Im Gegensatz zu spinngefärbten Fasern enthalten die nach dem erfindungsgemäßen Verfahren erzeugten gefärbten Fasern auch keine Spinnlösungsmittel mehr, da diese im Zuge der Färbung und der anschließenden Nachwäsche weitestgehend aus der Faser extrahiert werden. Als Spinnlösungsmittel sind insbesondere gesundheitlich bedenkliche oder als CMR-Stoffe eingestufte Spinnlösungsmittel wie Dimethylacetamid, Dimethylformamid oder Dimethylimidazolidinon zu nennen. Der Gehalt an Spinnlösungsmittel beträgt in den erfindungsgemäß gefärbten m-Aramidfasern weniger als 1 ppm.

Ein weiterer Vorteil des erfindungsgemäßen Verfahrens ist der weitgehende Erhalt der elastischen Eigenschaften der gefärbten m-Aramid enthaltenden Textilien. Das erfindungsgemäße Verfahren eignet sich aufgrund der herrschenden milderen Fixierbedingungen daher besonders auch zur Färbung von Maschenwaren. Die Einwirkung von Carriern führt zu einer verstärkten Quellung der Faser und Beweglichkeit der Molekülketten der m-Aramide unter den hydrothermischen Bedingungen der HT-Färbung. Nach dem Trocknen wird bei Maschenwaren daher in der Regel ein steiferer Warengriff und eine verminderte Elastizität erhalten, was als störend empfunden wird. Durch die Eliminierung von Carriern aus der Färbeflotte entfällt dieser Quellungsschritt beim erfindungsgemäßen Verfahren. Hydrotrop wirkende Substanzen wie Harnstoff zeigen in Bezug auf die Faserquellung bei m-Aramidfasern einen nur marginalen Einfluss, so dass die Elastizität der mit dem anspruchsgemäßen Färbeverfahren erhaltenen Maschenwaren weitgehend erhalten bleibt (siehe Beispiel 6).

Beim Färben von Fasermischungen aus m-Aramid mit anderen flammhemmenden Fasern wie zum Beispiel Viskose FR, Modal FR oder Lyocell FR (FR=flame retardant) wird das der Cellulosefaser zugegebene Flammschutzmittel nicht extrahiert. Demzufolge wird die Flammwidrigkeit entsprechender Faserblends durch den Färbeprozess kaum verändert. Entsprechende Versuche mit Zahlenangaben zum Wert des Limiting Oxygen Index (LOI) sind in Beispiel 9 angegeben. Der LOI ist ein Maß für die Güte der Flammschutzausrüstung. Der LOI nach ASTM D2863 gibt den Grenzwert des Volumenbruchs an Sauerstoff in einem Sauerstoff/Stickstoff-Gasgemisch wieder, bei dem ein textiles Flächengebilde von oben nach unten gerade noch brennt. Je höher der LOI-Wert, desto besser ist der Flammschutzeffekt. Ab einem LOI von 24 spricht man von flammhemmenden und bei Werten von 27 und höher von selbstverlöschenden Eigenschaften. Nach allgemeinem Konsens besitzen inhärent flammhemmende Fasermaterialien mit dem Zusatz "FR" (FR = flame retardant) einen LOI von mindestens 28. Der LOI von gängigen Nomex^{®}-Artikeln liegt zwischen 28 und 30.

Es erscheint zweckmäßig, den Grundgedanken der Erfindung noch einmal herauszustellen. Die erfindungsgemäße Lehre bezieht als essentiellen Bestandteil in die Färberezepturen Harnstoff bzw. ein geeignetes Harnstoffderivat ein. Harnstoff und Harnstoffderivat dienen als Ersatz der in der Regel üblichen toxischen Carrier. Die notwendige Einsatzmenge liegt, wie ermittelt, vorzugsweise in einem Bereich, der auch für Carrier üblich ist (50-100 g/l). Diesbezüglich sei auf das nachfolgende Beispiel 2 (Tabelle 7) verwiesen. Das ermittelte Maximum in Bezug auf die Farbtiefe liegt bei etwa 2 mol/l Harnstoff (entsprechend 120 g/l). Es wird vermutet, dass der Harnstoff - analog einem Carrier - die Faserquellung und damit die Farbstoffaufnahme begünstigt.

Versuche im Bereich von 6 bis 60 g/l (entsprechend 0,1 bis 1 mol) zeigten für Oliv (Ci. Wet Vat Green 26) Farbtiefen gemäß der folgenden Tabelle 7. Zur Versuchsdurchführung sei auf die nachfolgenden Beispiele 6 und 7 verwiesen.

Die Erfindung soll anhand der nachfolgenden Beispiele näher erläutert werden.

Die Bestimmung der Lichtechtheit erfolgte in allen Beispielen nach DIN EN ISO 105-B02, Juli 2002:
Gerät: Xenotest Beta LM der Fa. Atlas
Lichtechtheit bei 50 °C
Bewertung nach 72 Stunden Belichtung
Bestimmung der Waschechtheit nach EN ISO 105-C08:
Prüfung A1M mit Mehrfaser-Begleitgewebe
40°C / 150 ml / 45 min / 10 Stahlkugeln
4 g/l Skip-Waschmittel (ohne opt. Aufheller)
Bestimmung der Reibechtheiten trocken/nass nach EN ISO 105 - X12:
Begleitgewebe Baumwolle, ISO 105 - F09

### Beispiel 1 (Ausziehfärbung von Stückware/ Verfahrensschritt b)):

Die Färbungen wurden in Form von Ausziehfärbungen auf dem Färbebaum durchgeführt. Verwendet wurde eine Maschenware mit der Bezeichnung Nomex Comfort^{®}, bestehend aus 93% Nomex^{®}, 5% Kevlar^{®} und 2% Antistatikfaser. Es wurden wässrige Flotten folgender Zusammensetzung angesetzt: Die Flotten enthielten jeweils 90 g/l Harnstoff, 6 g/l stabilisiertes Formaldehydsulfoxylat (Reduktionsmittel Rongal HT), 10 ml/l 32,5 gew.%-ige Natronlauge sowie 2 g/l eines Dispergierhilfsmittels (Naphthalinsulfonat).
Farbstoffflotte 1 für den Farbton Oliv:
   5% C.I. Vat Green 13, bezogen auf das Gewicht des Fasermaterials
Farbstoffflotte 2 für den Farbton Pantone:
   2,5% C.I. Vat Brown 9 + 2,1% C.I. Vat Orange 29
Farbstoffflotte 3 für den Farbton Gelblich-Blau:
   1,7% C.I. Vat Blue 4 + 0,6% C.I. Vat Green 1 + 0,3% C.I. Vat Yellow 28
Farbstoffflotte 4 für den Farbton dunkeloliv:
   6,0% C.I. Vat Black 9 + 2,5% C.I. Vat Green 1

Die Färbungen der Ware wurden im Wickelkörper (Baum) in 400 ml Färbebechern in einem Turbomat (Fa. Ahiba) bei einem Flottenverhältnis von 1:12 durchgeführt.
Färbung:
   Mit 3°C/min auf 115°C aufheizen, 35 min bei 115°C
   Abkühlen
Oxidation:
   4 g/l Wasserstoffperoxid (35%-ig), pH 5, 35 min bei Raumtemperatur.
Seifen und Spülen:
   1. Bad: 1,5 g/l Dispergator, 10 min bei 100°C
   2. Bad: 1 g/l anionaktives Tensid, 15 min bei 100°C
   3. Bad: deionisiertes Wasser, 10 min bei 100°C
   4.-6. Bad: deionisiertes Wasser, 80°C, je 3 min

In der nachfolgenden Tabelle sind die Farbtiefen der Färbungen anhand des K/S-Wertes dargestellt. Die Werte in Klammern für die K/S-Werte und Lichtechtheitsnoten stehen für die entsprechenden Färbungen ohne Harnstoffzugabe.

**Tabelle 1a: Farbtiefen (K/S-Werte) und Lichtechtheitsnoten**

| Farbflotte | Farbtiefe K/S | Lichtechtheitsnote |
|---|---|---|
| 1 (Oliv), 440 nm | 4,22 (0,73) | 4-5 (3) |
| 2 (Pantone), 500 nm | 2,60 (0,61) | 5 (3-4) |
| 3 (Blaugelb), 600 nm | 1,48 (0,35) | 5 (4) |
| 4 (Dunkeloliv), 600 nm | 8,60 (2,70) | 5-6 (4) |

### Veraleichsbeispiel 1:

Die Färbungen wurden identisch durchgeführt, mit dem Unterschied, dass anstelle von Harnstoff in der Farbstoffflotte 70 g/l Benzylalkohol als Carrier zugesetzt wurde (Farbflotte "Nr.-BA").

**Tabelle 1 V: Farbtiefen (K/S-Werte) und Lichtechtheitsnoten für Carrierfärbung mit Benzylalkohol**

| Farbflotte | Farbtiefe K/S | Lichtechtheitsnote |
|---|---|---|
| 1-BA, 440 nm | 3,72 | 3-4 |
| 2-BA, 500 nm | 2,06 | 3-4 |
| 3-BA, 600 nm | 1,35 | 4 |
| 4-BA, 600 nm | 7,90 | 4-5 |

Die mit Carrier gefärbten, oxidierten und gespülten Fasermaterialien wurden im Soxhlet-Extraktor mit Isopropanol extrahiert und der Gehalt an Benzylalkohol in den Extrakten mittels HPLC bestimmt. Bezogen auf das Fasergewicht ergibt sich eine Benzylalkoholmenge von durchschnittlich 0,33 Gew.-% (±0,3 Gew.-%).

### Beispiel 2 (Garnfärbuna/Verfahrensschritt b)):

Eingesetzt wurde ein m-Aramid-Garn der Bezeichnung Yantai Newstar^{®} 50/1 Nm auf Färbespule gewickelt. Die Garnfärbung wurde in einem Labor-Spulenfärbeapparat (Fa. Mathis AG, CH-Oberhasli) mit einem Flottenverhältnis von 1:5 durchgeführt.
Farbstoffflotte 5 für den Farbton Oliv:
   5% C.I. Vat Green 13 (bezogen auf das Gewicht des Fasermaterials) 38 ml/l Natronlauge 32,5%-ig
   11 g/l Rongal Reducer HT (stab. Formaldehydsulfoxylat)
Varianten:
   a) ohne weiteren Zusatz
   b) 30 g/l 2-Phenoxyethanol
   c) 150 g/l Harnstoff
Färbung:
   Aufheizen der Flotte auf 60°C und dann mit 3°C/min auf 115°C aufheizen 35 min bei 115°C
   Oxidation, Seifen und Spülen analog Beispiel 1.

**Tabelle 2: Farbtiefen (K/S-Werte) und Lichtechtheitsnoten**

| Farbflotte 5 Variante | Farbtiefe K/S (440 nm) | Lichtechtheitsnote |
|---|---|---|
| a) | 0,81 | 3-4 |
| b) | 3,77 | 3-4 |
| c) | 4,43 | 4-5 |

### Beispiel 3 (Ausziehfärbung ohne Verküpuna/Verfahrensschritt a)):

In einem Becherfärbeapparat Labomat der Fa. Mathis AG wurde eine Ausziehfärbung mit der Farbstoffflotte 2 aus Beispiel 1 bei einem Flottenverhältnis von 1:20 durchgeführt, jedoch ohne die Zusatzstoffe Natronlauge und Formaldehydsulfoxylat (Reduktionsmittel Rongal HT). Die Bedingungen der Färbung und des Seif-/ Spülvorgangs waren identisch, der Oxidationsschritt entfiel. Die Färbungen enthielten zum einen 150 g/l Harnstoff (= Flotte 6) und zum anderen 70 g/l Benzylalkohol (= Flotte 6-BA).

**Tabelle 3: Farbtiefen (K/S-Werte) und Lichtechtheitsnoten**

| Farbflotte Pantone | Farbtiefe K/S (500 nm) | Lichtechtheitsnote |
|---|---|---|
| 6 | 2,15 | 4-5 |
| 6-BA | 1,72 | 3-4 |

### Beispiel 4 (Pad Steam- oder Klotz-Dämpf-Verfahren/Verfahrensschritt a)):

Es wurde Gewebe mit der Bezeichnung Nomex^{®} III der Fa. DuPont du Nemours bestehend aus 95% Nomex^{®}, 5% Kevlar^{®} (p-Aramid) für die Versuche herangezogen. Das Gewebe hatte ein Flächengewicht von 262 g/m² und eine moderate Kristallinität.

Das Gewebe in einer Dimension von 45 cm x 30 cm wurde unter Zusatz von hierzu üblichen Tensiden in schwach alkalischem Medium vorgewaschen und getrocknet. Anschließend wurde mittels eines Foulards eine Klotzflotte folgender Zusammensetzung aufgebracht:
x,y,z g/l Farbstoff
150 g/l Harnstoff (= 2,5 Mol/l)
2 g/l Dispergator (Naphthalinsulfonat)
pH 6-7

a) Farbton Pantone (braun):
   Farbflotte 7: 30,1 g/l C.I. Vat Brown 9 + 25,3 g/l C.I. Vat Orange 29
b) Farbton Oliv:
   Farbflotte 8: 43 g/l C.I. Vat Green 13

Des Weiteren wurden für beide Farbtöne die Flotten ohne Harnstoff als Vergleich angesetzt und analog gefärbt (= Flotten Nr. 9-7 und 9-8).
Flottenaufnahme: jeweils 70%
Vortrocknung: Dämpfer ohne Feuchte 2 min, 100°C, 20% Gebläse
Fixierung:
   Dämpfer: 5 min, 155°C, 45% Dampf
Nachseifen und Spülen erfolgten analog Beispiel 1.

Die Farbtiefe wurde anhand der K/S-Werte bestimmt; für Farbflotte 7 (Pantone) bei 500 nm und für Farbflotte 8 (Oliv) bei 440 nm. Die für die harnstofffreien Farbflotten Nr. 9-7 und 9-8 jeweils erreichten Lichtechtheitsnoten sind in der Tabelle 4b in Klammern gehalten.

**Tabelle 4a: Farbtiefen (K/S-Werte)**

| Farbflotte | Farbton Pantone K/S (500) | Farbton Oliv K/S (440 nm) |
|---|---|---|
| 7 | 2,37 | - |
| 8 | - | 4,10 |
| 9-7 / 9-8 | 0,82 | 1,13 |

**Tabelle 4b: Lichtechtheitsnoten**

| Farbstoffflotte | Lichtechtheitsnote |
|---|---|
| 7 (Pantone) | 5-6 (4-5) |
| 8 (Oliv) | 5-6 (4) |

### Vergleichsbeispiel 2 (mit Carrier):

Die Färbungen wurden mit Prozessparametern durchgeführt, die mit denen des Beispiels 4 identisch sind. Jedoch wurden in den Rezepturen anstelle von Harnstoff zwei handelsübliche Carrier eingesetzt.
Farbflotte 10: 30 g/l 2-Phenoxyethanol
Farbflotte 11: 70 g/l Benzylalkohol
Farbstoffflotte Nr. x,y-7: Farbton Pantone
Farbstoffflotte Nr. x,y-8: Farbton Oliv

**Tabelle 4 V a: Farbtiefen (K/S-Werte)**

| Farbstoffflotte | Farbton Pantone K/S (500 nm) | Oliv K/S (440 nm) |
|---|---|---|
| 10-7 / 10-8 | 2,09 | 3,61 |
| 11-7 / 11-8 | 2,04 | 3,45 |

**Tabelle 4 V b: Lichtechtheitsnoten**

| Farbstoffflotte | Pantone | Oliv |
|---|---|---|
| 10-7 / 10-8 | 4 | 3-4 |
| 11-7 / 11-8 | 4 | 4 |

### Beispiel 5: (Färbung eines hochkristallinen m-Aramids nach dem Pad-Dry-, Thermosol- oder Klotz-Trocken-Verfahren auf dem Spannrahmen, Verfahrensschritt a))

Es wurde ein Gewebe mit der Bezeichnung Nomex^{®} 450 der Fa. DuPont de Nemours für die Versuche herangezogen, bestehend aus 100% m-Aramid mit hoher Kristallinität. Das Flächengewicht betrug 140 g/m², die Garnstärke Nm 60/2. Die Färberezepturen entsprachen denen aus Beispiel 4. Die Flottenaufnahme betrug 74%. Die Vortrocknung und Fixierung der Färbungen erfolgte auf einem Spannrahmen bei 100°C / 2 min beziehungsweise. 180°C / 3 min.

Nachseifen und Spülen erfolgten analog Beispiel 1.

**Tabelle 5a: Farbtiefen (K/S-Werte)**

| Farbstoffflotte | Farbton Pantone K/S (500 nm) | Farbton Oliv K/S (440 nm) |
|---|---|---|
| 7 | 2,76 | - |
| 8 | - | 3,45 |
| 9-7 / 9-8 | 0,46 | 0,69 |
| 11-7 / 11-8 | 2,41 | 3,22 |

**Tabelle 5b: Lichtechtheitsnoten**

| Farbstoffflotte | Farbton Pantone | Farbton Oliv |
|---|---|---|
| 7 | 5 | - |
| 8 | - | 4-5 |
| 11-7 / 11-8 | 4 | 3-4 |

**Tabelle 5d: Reibechtheiten**

| Farbflotte | trocken | nass |
|---|---|---|
| 7 | 3-4 | 3 |
| 8 | 3-4 | 3 |
| 11-7 / 11-8 | 3-4 / 3 | 2-3 / 2-3 |

### Beispiel 6: (Färbung einer Maschenware aus Nomex^{®} Comfort auf dem Spannrahmen/Verfahrensschritt a))Es wurde eine Maschenware mit der Bezeichnung Nomex^{®} Comfort, bestehend aus 93% Nomex^{®}, 5% Kevlar^{®} und 2% Antistatikfaser eingesetzt.

Die Flottenaufnahme betrug 93%. Die Vortrocknung und Fixierung der Färbungen erfolgte auf einem Spannrahmen bei 100°C / 2 min bzw. 180°C / 3 min. Die Harnstoffmenge in den Flotten betrug jeweils 150 g/l (analog Beispiel 4).

Nachwäsche und Spülen erfolgten analog Beispiel 1.

**Tabelle 6a: Farbtiefen (K/S-Werte)**

| Farbstoffflotte | Farbton Pantone K/S (x nm) | Farbton Oliv K/S (440 nm) |
|---|---|---|
| 7 | 3,7 | - |
| 8 | - | 4,7 |
| 10-7/ 10-8 | 2,2 | 0,6 |
| 11-7 / 11-8 | 2,9 | 4,0 |

**Tabelle 6b: Lichtechtheit**

| Farbstoffflotte | Lichtechtheit Pantone | Lichtechtheit Oliv |
|---|---|---|
| 7 | 5-6 | - |
| 8 | - | 5 |
| 10-7 / 10-8 | 4 | 4 |
| 11-7 / 11.8 | 4 | 3-4 |

An den verschieden behandelten Maschenwaren wurden mittels eines Zugprüfgeräts (Universalzugprüfgerät der Fa. Zwick) Hysteresemessungen durchgeführt. Bestimmt wurde die Kraft bei 38% Dehnung sowie die Restdehnung nach Entlastung. In Anlehnung an DIN 53835-13 wurden Dehnungs-/Entlastungs-Zyklen durchgeführt bei vorgegebener Dehngrenze von 38%. Es wurden jeweils die Mittelwerte aus 5 Einzelbestimmungen ermittelt.

**Tabelle 6c: Werte für die Kraftaufnahme und die bleibende Dehnung im Hystereseversuch (bei einer maximalen Verdehnung von 38%)**

| | F _{38,1} [cN] | ε _{rest,1} [%] | F _{38,2} [cN] | ε _{rest,2} [%] |
|---|---|---|---|---|
| Ausgangsware | 6.870 | 9,9 | 6.000 | 11,0 |
| ohne Zusätze gefärbt | 5.289 | 10,9 | 4.419 | 12,6 |
| Färbung Pantone mit Harnstoff, Nr. 7 | 8.873 | 11,1 | 7.519 | 11,1 |
| Färbung Pantone mit Benzylalkohol, Nr. 10-7 | 4.300 | 12,4 | 3.675 | 12,4 |

| | | | | |
|---|---|---|---|---|
| F _{38,1} und F _{38,2}: Kraft bei 38% Dehnung im 1. bzw. 2. Zyklus ε _{rest,1} und ε _{rest,2}: Bleibende Dehnung nach dem 1. bzw. 2. Zyklus. | | | | |

### Zur Erläuterung:

Je höher die Kraftaufnahme und je kleiner die bleibende Dehnung, umso besser verhält sich das Material gefühlsmäßig in seinen elastischen Eigenschaften.

### Beispiel 7: (Konzentrationsreihe Harnstoff/Verfahrensschritt a))

Analog Beispiel 6 wurde eine Maschenware mit der Bezeichnung Nomex^{®} Comfort eingesetzt. Es wurde analog Beispiel 6 verfahren bei variabler Harnstoffkonzentration in den Farbstoffflotten 7 und 8.

**Tabelle 7: Farbtiefen (K/S-Werte)**

| Konzentration Harnstoff in der Färbeflotte [Mol/I] | Farbton Pantone K/S (500 nm) | Farbton Oliv K/S (440 nm) |
|---|---|---|
| 0 | 1,18 | 0,58 |
| 0,1 | - | 0,6 |
| 0,25 | - | 0,7 |
| 0,4 | - | 1,1 |
| 0,7 | - | 2,5 |
| 1 | 3,43 | 4,22 |
| 2 | 3,66 | 4,69 |
| 3 | 3,61 | 4,50 |
| 4 | 3,30 | 4,45 |

### Beispiel 8: (Färbung einer Fasermischung)

Es wurde ein Gewebe aus 63% Nomex^{®}/30% Viskose FR/5% Kevlar^{®} und 2% Antistatikfaser mit einem Flächengewicht von 290 g/m² in der Dimension von 40 cm x 30 cm, vorgewaschen, eingesetzt.

Verwendet wurden die beiden Farbstoffflotten 7 und 8. Die Flottenaufnahme betrug 70%. Die Vortrocknung und Fixierung der Färbungen erfolgte analog Beispiel 5 in einem Spannrahmen bei 100°C / 2 min bzw. 180°C / 3 min.

Des Weiteren wurden für beide Farbtöne die Flotten ohne Harnstoff, aber mit Carrier Benzylalkohol, als Vergleich angesetzt und analog gefärbt (= Flotten Nr. 10-7 und 10-8).

**Tabelle 8a: Farbtiefen (K/S-Werte)**

| Farbflotte | Pantone K/S (500 nm) | Oliv K/S (440 nm) |
|---|---|---|
| 7 | 2,77 | - |
| 8 | - | 3,97 |
| 10-7 / 10-8 | 1,63 | 2,71 |

**Tabelle 8b: Lichtechtheit**

| Farbstoffflotte | Pantone | Oliv |
|---|---|---|
| 7 | 5 | - |
| 8 | - | 4-5 |
| 10-7 / 10-8 | 3-4 | 3-4 |

### Beispiel 9:

Es wurde das Fasermischgewebe aus Beispiel 8 eingesetzt und, wie unter Beispiel 1 nach dem Küpenverfahren beschrieben, mit der harnstoffhaltigen Farbstoffflotte 1 sowie der benzylalkoholhaltigen Farbstoffflotte 1-BA im Ausziehverfahren auf dem Färbebaum (Laborfärbeapparat "Turbomat" der Fa. Ahiba) bei einem Flottenverhältnis von 1:12 gefärbt. Vergleichend wurde eine Färbung des Fasermaterials ohne Harnstoff- bzw. Carrierzusatz unter identischen Parametern gefärbt (Farbflotte 1-0). Anschließend wurde wie in Beispiel 1 beschrieben oxidiert, nachgeseift und gespült. Nach der Trocknung und Konditionierung im Normklima wurde jeweils der Limiting Oxygen Index der gefärbten Materialien nach ASTM D2863 bestimmt.

**Tabelle 9: Limiting Oxygen Index**

| Farbstoffflotte | LOI |
|---|---|
| 1 (mit Harnstoff) | 31,6 |
| 1-BA | 27,9 |
| 1-0 | 33,4 |

## Patentansprüche

1. Verfahren zur Herstellung farbiger Fasermaterialien auf der Basis von mit Küpenfarbstoffen nachträglich eingefärbten m-Aramid-Fasern oder m-Aramid-Fasern enthaltenden Fasermischungen, **dadurch gekennzeichnet, dass** die m-Aramid-Fasern nachträglich mit Küpenfarbstoffen eingefärbt werden, indem
a) Küpenfarbstoffe in einer Harnstoff und/oder Homologe und/oder Derivate von Harnstoff enthaltenden wässrigen Dispersion direkt auf die m-Aramid-Fasern oder die m-Aramid-Fasern enthaltenden Fasermischungen aufgebracht werden und anschließend eine Fixierung des Küpenpigments auf den Fasermaterialien durchgeführt wird, oder
b) die Küpenfarbstoffe durch Zusatz von Reduktionsmitteln in alkalischem Medium in die Leukoform überführt werden, wobei die anfallende Küpe Harnstoff und/oder Homologe und/oder Derivate von Harnstoff enthält, und die Küpe mit den m-Aramid-Fasern oder den m-Aramid-Fasern enthaltenden Fasermischungen in Kontakt gebracht wird, die Küpenfarbstoffe oxidativ aus der Leukoform gebildet werden und eine Fixierung der Küpenfarbstoffe auf den Fasermaterialien durchgeführt wird.

2. Verfahren nach Anspruch 1, **dadurch gekennzeichnet, dass** die m-Aramid-Fasern und die m-Aramid-Fasern enthaltenden Fasermischungen auf Faserflocken, Faserkabeln, Kammzügen, Vorgarnen, Garnen, Geweben, Maschenwaren, insbesondere Gestricke und Gewirke, Geflechte oder Vlies beruhen.

3. Verfahren nach Anspruch 1 oder 2, **dadurch gekennzeichnet, dass** in den m-Aramid enthaltenden Fasermischungen weitere mit Küpenfarbstoffen einfärbbare Fasern enthalten sind, insbesondere in Form von Viskose-, Modal-, Lyocell-, Polyamid- und/oder Polypropylen-Fasern und/oder Wolle, wobei die weiteren Fasern vorzugsweise inhärent flammhemmend sind und einen LOI nach ASTM D2863 von mindestens 23, insbesondere von mindestens 27, aufweisen.

4. Verfahren nach Anspruch 3, **dadurch gekennzeichnet, dass** die weiteren Fasern als Cellulose-, Celluloseregenerat-, aliphatische, aliphatisch-aromatische und aromatische Polyamid- und/oder Polyester-Fasern vorliegen.

5. Verfahren nach Anspruch 3 oder 4, **dadurch gekennzeichnet, dass** die weiteren Fasern, bezogen auf das Gesamtgewicht der Fasermischungen, etwa 1 bis 75 Gew.-%, insbesondere etwa 5 bis 60 Gew.-%, ausmachen.

6. Verfahren nach mindestens einem der Ansprüche 1 bis 5, **dadurch gekennzeichnet, dass** die Küpenfarbstoffe im Verfahrensschritt a) eine Partikelgröße von etwa 0,1 bis 3 µm, insbesondere von etwa 0,2 bis 0,8 µm, aufweisen.

7. Verfahren nach mindestens einem der vorhergehenden Ansprüche, **dadurch gekennzeichnet, dass** die Küpenfarbstoffe in Form von Indigo-, Indigoderivat-, Anthrachinon-, Anthrachinonoxazol-, Anthrachinoncarbazol-, Indanthron-, Flavanthron-, Benzanthron- oder Pyranthron-Farbstoffen oder Schwefelfarbstoffen eingesetzt werden, wobei die Küpenfarbstoffe vorzugsweise als C.I. Vat Green 1, Vat Green 13, C.I. Vat Red 32, C.I. Vat Red 10, C.I. Vat Blue 4, C.I. Vat Blue 20, C.I. Vat Yellow 28, C.I. Vat Orange 29, C.I. Vat Brown 9, C.I. Vat Black 9 und/oder C.I. Sulphur Black 9 eingesetzt werden.

8. Verfahren nach mindestens einem der vorhergehenden Ansprüche, **dadurch gekennzeichnet, dass** die wässrige Dispersion im Verfahrensschritt a) und die Küpe im Verfahrenschritt b) mit einem Foulard, einer Pflatsche oder einer Rakel kontinuierlich aufgetragen werden oder das Inkontaktbringen mit dem Fasermaterial in Form eines diskontinuierlichen Ausziehverfahrens durchgeführt wird.

9. Verfahren nach mindestens einem der vorhergehenden Ansprüche, **dadurch gekennzeichnet, dass** die wässrige Dispersion im Verfahrensschritt a) und die Küpe im Verfahrensschritt b) etwa 0,1 bis 10 mol/l, insbesondere 1 bis 5 mol/l und besonders bevorzugt 2 bis 4 mol/l Harnstoff und/oder Harnstoffderivat enthalten.

10. Verfahren nach einem der vorhergehenden Ansprüche, **dadurch gekennzeichnet, dass** die wässrige Dispersion im Verfahrensschritt a) und die Küpe im Verfahrensschritt b) etwa 0,4 bis 10 mol/l, vorzugsweise 0,6 bis 10 mol/l und insbesondere 0,8 bis 10 mol/l Harnstoff und/oder Homologe und/oder Derivate von Harnstoff enthält.

11. Verfahren nach mindestens einem der vorhergehenden Ansprüche, **dadurch gekennzeichnet, dass** in der wässrigen Dispersion des Verfahrensschritts a) die Küpenfarbstoffe in einer Konzentration von 1,5 bis 110 g/l, insbesondere von 5 bis 60 g/l, und im alkalischen Medium im Verfahrensschritt b) in einer Konzentration von 0,05 bis 30 g/l, insbesondere von 0,2 bis 20 g/l, enthalten sind.

12. Verfahren nach mindestens einem der vorhergehenden Ansprüche, **dadurch gekennzeichnet, dass** nach Bildung der Küpenfarbstoffe im Verfahrensschritt b) ein Nachseifschritt durchgeführt wird.

13. Verfahren nach mindestens einem der vorhergehenden Ansprüche, **dadurch gekennzeichnet, dass** die Fixierung der Küpenfarbstoffe im Verfahrensschritt a) und Verfahrensschritt b) durchgeführt wird als
a) Trockenhitzefixierung zwischen 140 und 260°C, insbesondere zwischen 170 und 220°C, (Thermosolverfahren),
b) Dampffixierung bei einer Temperatur zwischen 100 und 160°C, insbesondere zwischen 110 und 155°C, und/oder
c) Ausziehfärbung zwischen 70 und 150°C, insbesondere zwischen 98 und 125°C.

14. Verfahren nach mindestens einem der vorhergehenden Ansprüche, **dadurch gekennzeichnet, dass** bei der Durchführung des Verfahrens Carrier-Materialien, insbesondere Benzylalkohol, Acetophenon oder 2-Phenoxyethanol, weitgehend ausgeschlossen sind.

15. Farbige Fasermaterialien auf Basis von eingefärbte m-Aramid-Fasern enthaltenden Fasermischungen, **dadurch gekennzeichnet, dass** die Fasermischungen neben den m-Aramid-Fasern weitere Fasern enthalten und mit Küpenfarbstoffen gefärbt sind und einen Gehalt an Carriern von weniger als 15 ppm, insbesondere weniger als 10 ppm, aufweisen, erhältlich nach dem Verfahren nach mindestens einem der Ansprüche 1 bis 14, wobei die weiteren Fasern vorzugsweise in Form von Viskose-, Modal-, Lyocell-, Polyamid-, Polypropylen-, Cellulose-, Celluloseregenerat-, aliphatischen, aliphatisch-aromatischen und aromatischen Polyamid-, Polyester-Fasern und/oder Wolle vorliegen.

16. Farbige Fasermaterialien nach Anspruch 15, **dadurch gekennzeichnet, dass** die farbigen Fasermaterialien in Form von farbigen Faserflocken, Faserkabeln, Kammzügen, Vorgarnen, Garnen, Geweben, Maschenwaren, insbesondere Gestricken und Gewirken, Geflechten oder Vlies vorliegen.

17. Farbige Fasermaterialien nach Anspruch 15 oder 16, **dadurch gekennzeichnet, dass** die Fasermischungen eine Lichtechtheit (nach DIN EN ISO 105 B-02 (50°C und 72 h Belichtung)) von mindestens 4 aufweisen.

18. Farbige Fasermaterialien auf Basis von eingefärbten m-Aramid-Fasern, **dadurch gekennzeichnet, dass** die eingefärbten m-Aramid-Fasern mit Küpenfarbstoffen gefärbt sind und einen Gehalt an Carriern von weniger als 15 ppm, insbesondere weniger als 10 ppm, und eine Lichtechtheit (nach DIN EN ISO 105 B-02 (50°C und 72 h Belichtung)) von mindestens 4 aufweisen, erhältlich nach dem Verfahren nach mindestens einem der Ansprüche 1 bis 14, wobei die farbigen Fasermaterialien vorzugsweise in Form von farbigen Faserflocken, Faserkabeln, Kammzügen, Vorgarnen, Garnen, Geweben, Maschenwaren, insbesondere Gestricke und Gewirke, Geflechte oder Vlies vorliegen.

19. Farbige Fasermaterialien nach mindestens einem der Ansprüche 15 bis 20, **dadurch gekennzeichnet, dass** sie einen Gehalt an Carriern von weniger als 5 ppm, insbesondere weniger als 1 ppm, aufweisen.

20. Verwendung der farbigen Fasermaterialien nach einem der Ansprüche 15 bis 19 oder erhältlich nach einem Verfahren nach mindestens einem der Ansprüche 1 bis 14 zur Herstellung von Bekleidungsstücken und Ausrüstungsgegenständen, insbesondere von flammhemmenden oder Feuerschutztextilien für persönliche Schutzbekleidung, insbesondere für Militär-, Feuerwehr- und Polizeipersonal, von Berufskleidung, von Gesichtsmasken und Schutzhauben (Balaclava), von Handschuhen, von Unterwäsche (log-arm-shirts, Long-Johns), von Hüllen für Heißluftballone oder zum Einsatz im Objektbereich.

## Claims

1. A method for producing coloured fibrous materials on the basis of m-aramid fibres or m-aramid-fibre-containing fibre mixtures subsequently dyed with vat dyes, **characterised in that** the m-aramid fibres are subsequently dyed with vat dyes by
a) applying vat dyes in an aqueous dispersion containing urea and/or homologues and/or derivatives of urea directly to the m-aramid fibres or the m-aramid-fibre-containing fibre mixtures, and then carrying out a fixing of the vat pigment on the fibrous materials, or
b) transforming the vat dyes into the leuco form by the addition of reducing agents in an alkali medium, the resulting vat containing urea and/or homologues and/or derivatives of urea, and bringing the vat into contact with the m-aramid fibres or the m-aramid-fibre-containing fibre mixtures, forming the vat dyes oxidatively from the leuco form, and carrying out a fixing of the vat dyes on the fibrous materials.

2. The method according to claim 1, **characterised in that** the m-aramid fibres and the m-aramid-fibre-containing fibre mixtures are based on fibre flocks, fibre tows, wool tops, rovings, yarns, woven fabrics, knitted fabrics, especially weft-knitted fabrics and warp-knitted fabrics, braids or non-woven fabric.

3. The method according to claim 1 or claim 2, **characterised in that** further fibres that can be dyed with vat dyes are contained in the m-aramid-containing fibre mixtures, especially contained in the form of viscose, modal, lyocell, polyamide and/or polypropylene fibres and/or wool, the further fibres preferably being inherently flame-retardant and having an LOI according to ASTM D2863 of at least 23, especially of at least 27.

4. The method according to claim 3, **characterised in that** the further fibres are present as cellulose fibres, regenerated cellulose fibres, aliphatic, aliphatic-aromatic and aromatic polyamide fibres and/or polyester fibres.

5. The method according to claim 3 or claim 4, **characterised in that** the further fibres, in relation to the total weight of the fibre mixtures, account for approximately 1 to 75 wt.%, especially approximately 5 to 60 wt.%.

6. The method according to at least one of claims 1 to 5, **characterised in that** the vat dyes in method step a) have a particle size of approximately 0.1 to 3 pm, especially of approximately 0.2 to 0.8 pm.

7. The method according to at least one of the preceding claims, **characterised in that** the vat dyes are used in the form of indigo dyes, indigo derivative dyes, anthraquinone dyes, anthraquinone oxazole dyes, anthraquinone carbazole dyes, indanthrone dyes, flavanthrone dyes, benzanthrone dyes or pyranthone dyes or sulphur dyes, the vat dyes preferably being used as C.I. Vat Green 1, Vat Green 13, C.I. Vat Red 32, C.I. Vat Red 10, C.I. Vat Blue 4, C.I. Vat Blue 20, C.I. Vat Yellow 28, C.I. Vat Orange 29, C.I. Vat Brown 9, C.I. Vat Black 9 and/or C.I. Sulphur Black 9.

8. The method according to at least one of the preceding claims, **characterised in that** the aqueous dispersion in method step a) and the vat in method step b) are applied continuously by a pad, slop pad or a doctor blade or the bringing into contact with the fibrous material is carried out in the form of a discontinuous exhaust method.

9. The method according to at least one of the preceding claims, **characterised in that** the aqueous dispersion in method step a) and the vat in method step b) contain approximately 0.1 to 10 mol/l, especially 1 to 5 mol/l, and especially preferably 2 to 4 mol/l of urea and/or urea derivative.

10. The method according to one of the preceding claims, **characterised in that** the aqueous dispersion in method step a) and the vat in method step b) contain approximately 0.4 to 10 mol/l, preferably 0.6 to 10 mol/l, and especially 0.8 to 10 mol/l of urea and/or homologues and/or derivatives of urea.

11. The method according to at least one of the preceding claims, **characterised in that** the vat dyes are contained in the aqueous dispersion of method step a) in a concentration from 1.5 to 110 g/l, especially from 5 to 60 g/l, and are contained in the alkali medium in method step b) in a concentration from 0.05 to 30 g/l, especially from 0.2 to 20 g/l.

12. The method according to at least one of the preceding claims, **characterised in that** a post-dyeing soaping step is carried out following the forming of the vat dyes in method step b) .

13. The method according to at least one of the preceding claims, **characterised in that** the fixing of the vat dyes in method step a) and method step b) is carried out as
a) dry heat fixing between 140 and 260°C, especially between 170 and 220°C, (Thermosol method),
b) vapour fixing at a temperature between 100 and 160°C, especially between 110 and 155°C, and/or
c) exhaust dyeing between 70 and 150°C, especially between 98 and 125°C.

14. The method according to at least one of the preceding claims, **characterised in that** when carrying out the method carrier materials, especially benzyl alcohol, acetophenone or 2-phenoxyethanol, are largely excluded.

15. Coloured fibrous materials on the basis of dyed m-aramid-fibre-containing fibre mixtures, **characterised in that** the fibre mixtures, in addition to the m-aramid fibres, also contain further fibres and are dyed with vat dyes and have a content of carriers of less than 15 ppm, especially less than 10 ppm, obtainable by the method according to at least one of claims 1 to 14, wherein the further fibres preferably being present in the form of viscose fibres, modal fibres, lyocell fibres, polyamide fibres, polypropylene fibres, cellulose fibres, regenerated cellulose fibres, aliphatic, aliphatic-aromatic and aromatic polyamide fibres, polyester fibres and/or wool.

16. Coloured fibrous materials according to claim 15, **characterised in that** the coloured fibrous materials are present in the form of coloured fibre flocks, fibre tows, wool tops, rovings, yarns, woven fabrics, knitted fabrics, especially weft-knitted fabrics and warp-knitted fabrics, braids or non-woven fabric.

17. Coloured fibrous materials according to claim 15 or claim 16, **characterised in that** the fibre mixtures have a light fastness (according to DIN EN ISO 105 B-02 (50°C and 72 h exposure)) of at least 4.

18. Coloured fibrous materials on the basis of dyed m-aramid fibres, **characterised in that** the dyed m-aramid fibres are dyed with vat dyes and have a content of carriers of less than 15 ppm, especially less than 10 ppm, and a light fastness (according to DIN EN ISO 105 B-02 (50°C and 72 h exposure)) of at least 4, obtainable by the method according to at least one of claims 1 to 14, wherein the coloured fibrous materials preferably being present in the form of coloured fibre flocks, fibre tows, wool tops, rovings, yarns, woven fabrics, knitted fabrics, especially weft-knitted fabrics and warp-knitted fabrics, braids or non-woven fabric.

19. Coloured fibrous materials according to at least one of claims 15 to 20, **characterised in that** they have a content of carriers of less than 5 ppm, especially less than 1 ppm.

20. Use of the coloured fibrous materials according to one of claims 15 to 19 or obtainable by a method according to at least one of claims 1 to 14 for the production of clothing and items of equipment, especially of flame-retardant or fire-protection textiles for personal protective clothing, especially for military, fire-fighting and police personnel, of workwear, of face masks and protective hoods (balaclavas), of gloves, of undergarments (long-arm shirts, Long-Johns), of envelopes for hot air balloons, or for use in objects.

## Revendications

1. Procédé de fabrication de matériaux fibreux colorés à base de fibres m-aramides teintées ultérieurement avec des colorants de cuve ou de mélanges de fibres contenant des fibres m-aramides, **caractérisé en ce que** les fibres m-aramide sont teintées ultérieurement avec des colorants de cuve **en ce que**
a) des colorants de cuve sont appliqués directement sur les fibres m-aramides ou les mélanges de fibres contenant les fibres m-aramides dans une dispersion aqueuse contenant de l'urée et/ou des homologues et/ou des dérivés d'urée puis une fixation du pigment de cuve est effectuée sur les matériaux fibreux, ou
b) les colorants de cuve sont convertis en forme leuco par ajout d'agents de réduction en milieu alcalin, dans lequel la pâte obtenue contient de l'urée et/ou des homologues et/ou des dérivés d'urée, et la pâte est amenée en contact avec les fibres m-aramides ou les mélanges de fibres contenant des fibres m-aramides, les colorants de cuve sont formés par oxydation à partir de la forme leuco et une fixation des colorants de cuve est effectuée sur les matériaux fibreux.

2. Procédé selon la revendication 1, **caractérisé en ce que** les fibres m-aramides et les mélanges de fibres contenant des fibres m-aramides sont à base de flocs de fibres, de câbles de fibres, de peignés, de mèches, de fils, de tissus, d'articles à mailles, en particulier de tricots et tissus à mailles, de tressages ou de non-tissé.

3. Procédé selon la revendication 1 ou 2, **caractérisé en ce que** sont contenues dans les mélanges de fibres contenant du m-aramide d'autres fibres pouvant être teintées avec des colorants de cuve, en particulier sous la forme de fibres de viscose, de modal, de lyocell, de polyamide et/ou de polypropylène et/ou de laine, dans lequel les autres fibres sont de préférence de manière inhérente ignifuges et présentent un LOI (indice limite d'oxygène) selon la norme ASTM D2863 d'au moins 23, en particulier d'au moins 27.

4. Procédé selon la revendication 3, **caractérisé en ce que** les autres fibres sont présentes sous la forme de fibres de cellulose, de produit régénéré de cellulose, de fibres de polyamide et/ou de polyester aliphatiques, aromatiques aliphatiques et aromatiques.

5. Procédé selon la revendication 3 ou 4, **caractérisé en ce que** les autres fibres représentent, par rapport au poids total des mélanges de fibres, environ 1 à 75 % en poids, en particulier environ 5 à 60 % en poids.

6. Procédé selon au moins l'une quelconque des revendications 1 à 5, **caractérisé en ce que** les colorants de cuve présentent lors de l'étape de procédé a) une granulométrie d'environ 0,1 à 3 pm, en particulier d'environ 0,2 à 0,8 pm.

7. Procédé selon au moins l'une quelconque des revendications précédentes, **caractérisé en ce que** les colorants de cuve sont employés sous la forme de colorants d'indigo, de dérivé d'indigo, d'anthraquinone, d'anthraquinone oxazole, d'antraquinone carbazole, d'indanthrone, de flavanthrone, de benzanthrone ou de pyranthone ou de colorants au soufre, dans lequel les colorants de cuve sont employés de préférence en tant que C.I. Vat Green 1, Vat Green 13, C.I. Vat Red 32, C.I. Vat Red 10, C.I. Vat Blue 4, C.I. Vat Blue 20, C.I. Vat Yellow 28, C.I. Vat Orange 29, C.I. Vat Brown 9, C.I. Vat Black 9 et/ou C.I. Sulphur Black 9.

8. Procédé selon au moins l'une quelconque des revendications précédentes, **caractérisé en ce que** la dispersion aqueuse de l'étape de procédé a) et la pâte de l'étape de procédé b) sont appliquées en continu avec un foulard, un plaquage ou une raclette ou la mise en contact avec le matériau fibreux est effectuée sous la forme d'un procédé d'extraction discontinu.

9. Procédé selon au moins l'une quelconque des revendications précédentes, **caractérisé en ce que** la dispersion aqueuse de l'étape de procédé a) et la pâte de l'étape de procédé b) contiennent environ 0,1 à 10 mol/l, en particulier de 1 à 5 mol/l et de manière particulièrement préférée de 2 à 4 mol/l d'urée et/ou de dérivé d'urée.

10. Procédé selon l'une quelconque des revendications précédentes, **caractérisé en ce que** la dispersion aqueuse de l'étape de procédé a) et la pâte de l'étape de procédé b) contiennent environ 0,4 à 10 mol/l, de préférence 0,6 à 10 mol/l et en particulier de 0,8 à 10 mol/l d'urée et/ou d'homologues et/ou de dérivés d'urée.

11. Procédé selon au moins l'une quelconque des revendications précédentes, **caractérisé en ce que** les colorants de cuve sont contenus, dans la dispersion aqueuse de l'étape de procédé a), en une concentration de 1,5 à 110 g/l, en particulier de 5 à 60 g/l, et sont contenues, dans le milieu alcalin de l'étape de procédé b) en une concentration de 0,05 à 30 g/l, en particulier de 0,2 à 20 g/l.

12. Procédé selon au moins l'une quelconque des revendications précédentes, **caractérisé en ce qu'**une étape ultérieure de lavage au savon est effectuée après l'obtention de colorants de cuve lors de l'étape de procédé b) .

13. Procédé selon au moins l'une quelconque des revendications précédentes, **caractérisé en ce que** la fixation des colorants de cuve de l'étape de procédé a) et de l'étape de procédé b) est effectuée en tant que
a) fixation à la chaleur sèche entre 140 et 260 °C, en particulier entre 170 et 220 °C (procédé Thermosol),
b) de fixation à la vapeur à une température entre 100 et 160 °C, en particulier entre 110 et 155 °C, et/ou
c) de teinture par épuisement entre 70 et 150 °C, en particulier entre 98 et 125 °C.

14. Procédé selon au moins l'une quelconque des revendications précédentes, **caractérisé en ce que** des matériaux porteurs, en particulier l'alcool benzylique, l'acétophénone et/ou du 2-phénoxyéthanol, sont largement exclus lors de la mise en œuvre du procédé.

15. Matériaux fibreux colorés à base de mélanges de fibres contenant des fibres m-aramides teintées, **caractérisé en ce que** les mélanges de fibres contiennent, outre les fibres m-aramides, d'autres fibres et sont colorés avec des colorants de cuve et présentent une teneur en matériaux porteurs inférieure à 15 ppm, en particulier inférieure à 10 ppm, pouvant être obtenus selon le procédé selon au moins l'une quelconque des revendications 1 à 14, dans lequel les autres fibres sont présentes de préférence sous la forme de fibres de viscose, de modal, de lyocell, de polyamide, de polypropylène, de cellulose, de produit régénéré de cellulose, de fibres de polyamide aliphatiques, aromatiques-aliphatiques et aromatiques, de fibres de polyester et/ou de laine.

16. Matériaux fibreux colorés selon la revendication 15, **caractérisé en ce que** les matériaux fibreux colorés sont présents sous la forme de flocs de fibres, de câbles de fibres, de peignés, de mèches, de fils, de tissus, d'articles à mailles, en particulier de tricots et tissus à mailles, de tressages ou de non-tissé.

17. Matériaux fibreux colorés selon la revendication 15 ou 16, **caractérisé en ce que** les mélanges de fibres présentent une résistance à la lumière (selon la norme DIN EN ISO 105 B-02 (50 °C et 72 h d'éclairage) d'au moins 4.

18. Matériaux fibreux colorés à base de fibres m-aramides teintées, **caractérisés en ce que** les fibres m-aramides teintées sont colorées avec des colorants de cuve et présentent une teneur en matériaux porteurs inférieure à 15 ppm, en particulier inférieure à 10 ppm, et une résistance à la lumière (selon la norme DIN EN ISO 105 B-02 (50 °C et 72 h d'éclairage) d'au moins 4, pouvant être obtenus selon le procédé selon au moins l'une quelconque des revendications 1 à 14, dans lesquels les matériaux fibreux colorés sont présents de préférence sous la forme de flocs de fibres, de câbles de fibres, de peignés, de mèches, de fils, de tissus, d'articles à mailles, en particulier de tricots et tissus à mailles, de tressages ou de non-tissé.

19. Matériaux fibreux selon au moins l'une quelconque des revendications 15 à 20, **caractérisés en ce qu'**ils présentent une teneur en matériaux porteurs inférieure à 5 ppm, en particulier inférieure à 1 ppm.

20. Utilisation des matériaux fibreux colorés selon l'une quelconque des revendications 15 à 19 ou pouvant être obtenus selon un procédé selon au moins l'une quelconque des revendications 1 à 14 pour la fabrication de vêtements et d'objets d'équipement, en particulier de textiles ignifuges ou de protection contre le feu pour les vêtements de protection individuelle, notamment pour le personnel militaire, les pompiers et la police, de vêtements de travail, de masques et de cagoules (balaclava), de gants, de sous-vêtements (t-shirts à manches longues, caleçons longs), de housses pour montgolfières ou pour une utilisation dans le secteur commercial.
